# EUROPÄISCHE PATENTSCHRIFT

(11) **EP 1 040 206 B1**
(45) Veröffentlichungstag und Bekanntmachung des Hinweises auf die Patenterteilung: **06.03.2002**
(21) Anmeldenummer: 98966508.8
(22) Anmeldetag: 07.12.1998
(51) Int. Cl.: C21D 8/08, C21D 8/00, C22C 38/42, C22C 38/44, C22C 38/56, C22C 38/04

(54) **VERFAHREN ZUR HERSTELLUNG NICHTROSTENDEN FERRITISCHEN BZW. FERRITISCH-MARTENSITISCHEN BETONSTAHLS**
METHOD FOR PRODUCING RUST-RESISTANT FERRITIC OR FERRITIC-MARTENSITIC CONSTRUCTIONAL STEEL
PROCEDE DE PRODUCTION D'UN ACIER DE CONSTRUCTION FERRITIQUE OU FERRITIQUE-MARTENSITIQUE INOXYDABLE

(30) Priorität: 12.12.1997 DE 19755409
(43) Veröffentlichungstag der Anmeldung: 04.10.2000
(73) Patentinhaber: Von Moos Stahl AG, 6021 Emmenbrücke (CH)
(72) Erfinder: ERKEL, Klaus, Peter, D-01189 Dresden (DE); ERKEL, Martin, D-01259 Dresden (DE)
(74) Vertreter: Heyner, Klaus, Dr.-Ing.
(86) Internationale Anmeldenummer: DE9803583
(87) Internationale Veröffentlichungsnummer: WO9931283

(56) Entgegenhaltungen:
- EP-A- 0 638 653
- EP-A- 0 651 060
- EP-A- 0 732 418
- EP-A- 0 774 519
- EP-A- 0 774 520
- GB-A- 2 175 825
- US-A- 4 360 391
- US-A- 4 594 115
- US-A- 5 626 694
- PATENT ABSTRACTS OF JAPAN vol. 008, no. 283 (C-258), 25. Dezember 1984 -& JP 59 153832 A (NIHON STAINLESS KK;OTHERS: 01), 1. September 1984

## Beschreibung

Die Erfindung bezieht sich auf die Herstellung von nichtrostenden Baustählen, die in einem breiten Anwendungsbereich für Bleche, Bänder, Rohre, Stäbe usw. einsetzbar sind. Ein bevorzugtes Einsatzgebiet ist die Herstellung von glatten oder gerippten und dabei auch schweißbaren Betonstählen, d.h. von nichtrostenden Bewehrungsstählen für den Stahlbetonbau. Derartige nichtrostende Baustähle gehören der martensitischen oder ferritischmartensitischen Klasse an und sie erhalten durch thermomechanische Behandlung ihre bestimmungsgemäßen Eigenschaften.

Es ist aus DIN 488 bekannt, daß Betonstähle, wie BSt 500 S und Bst 500 M nach DIN 488, T1 neben anderen Gebrauchseigenschaften zur Bewehrung ausreichend hohe Festigkeits- und Zähigkeitseigenschaften, wie
Streckgrenze Re ≥500 N/mm²
Zugfestigkeit Rm ≥ 550 N/mm²
Bruchdehnung A₁₀ ≥ 10 % aufweisen müssen.

Weiter ist bekannt, daß in den letzten Jahren verstärkt nichtrostende Stähle als Betonstähle erprobt und eingesetzt wurden, da sie je nach Legierungsgehalt bzw. Wirksumme gegen Korrosion, die bei normalem Betonstahl zu den gefürchteten Betonabplatzungen führt, beständig sind (U. Nürnberger: Korrosion und Korrosionsschutz im Bauwesen, Bauverlag GmbH Wiesbaden und Berlin 1995, S. 1013 ff, Nichtrostende Stähle im Betonbau und U. Nürnberger / W. Beul / G. Onuseit: Korrosionsverhalten geschweißter nichtrostender Bewehrungsstähle in Beton. In: Bauingenieur 70 (1995) S. 73-81, Springer-Verlag).

Da die ferritischen, austenitisch-ferritischen und austenitischen Betonstähle nach DIN EN 10088 im wärmebehandelten Zustand geringere Streckgrenzen als die nach DIN 488 T1 für BSt 500 geforderten 500 N/mm² aufweisen, wurden diese Stähle einer Kaltverformung unterworfen und als kaltgerippte Bewehrungsstähle mit Festigkeitseigenschaften nach DIN 488 T1 entwickelt, vgL auch Nirosta Bond: Nichtrostende Bewehrungsstähle für den Stahlbetonbau und für Verankerungen, Werkstoffblatt der Krupp Sigma Stahl AG, Duisburg.

Aus US-A-4,594,115 ist ein Verfahren zur Herstellung nichtrostender martensitischer Stabstähle und Drähte bekannt. Durch das Verfahren, das durch die Schritte Warmwalzen mit Luftabkühlung ohne Anlassen geprägt wird, werden Stähle mit für Betonstahl zu hohen Festigkeiten von Rm = 900 - 1100 hergestellt.

In EP-A-0 774 520 wird ein Verfahren zur Herstellung von Stahlrohren mit hervorragender Korrosionsbeständigkeit und Schweißbarkeit beschrieben. Die Wärmebehandlung ist hier nach dem Warmwalzen mit Luftabkühlung ein notwendiger Schritt. Es werden keine expliciten Anforderungen an Festigkeits- und Zähigkeitseigenschaften gestellt.

Abgeleitet aus dem vorliegenden Stand der Technik ist es Aufgabe der Erfindung, die Herstellung nichtrostender, schweißbarer Betonstähle zu ermöglichen, die einmal der martensitischen bzw. ferritisch-martensitischen Klasse angehören, nach einem vereinfachten Verfahren ohne Glühen und Kaltumformung gefertigt werden können und zum anderen mindestens gleichwertige Materialeigenschaften aufweisen.

Eine erfindungsgemäße Lösung dieser Aufgabe ist im Patentanspruch 1 angegeben. Weiterbildungen der Erfindung sind in den Unteransprüchen gekennzeichnet.

Nach der Konzeption der Erfindung werden die bestimmungsgemäßen Eigenschaften der nichtrostenden Betonstähle, wie Festigkeits- und Zähigkertseigenschaften, Schweißbarkeit und Korrosionsbeständigkeit einmal durch thermomechanische Behandlung aus der Walzhitze, d.h. im Walzprozeß, und nicht durch Glühen und anschließende Kaltumformung erzielt

Zum anderen können die bestimmungsgemäßen Eigenschaften nach DIN 488 T1 durch Warmwalzen mit anschließenden Anlassen erzielt werden.

Es wurde gefunden, daß bei der Abkühlung der nichtrostenden martensitischen bzw. ferritisch-martensitischen Stähle direkt aus der Walzhitze oder durch Warmwalzen mit anschließendem Anlassen Eigenschaften entstehen, die gleich gut oder besser sind als jene nach Wärmebehandlung und anschließender Kaltumformung.

Mit dem erfindungsgemäßen Verfahren wird erreicht, daß das Glühen und die Kaltumformung entfallen können und nichtrostender Betonstahl kostengünstiger produziert werden kann.

Die Abkühlung des nichtrostenden Betonstahles erfolgt nach dem Walzen aus dem Temperaturgebiet γ (Austenit) oder γ + α (Austenit + Ferrit) an Luft, bewegter Luft oder in Kühlrohren in Wasser. Dadurch entsteht ein feinkörniges weichmartensitisches oder ferritischmartensitisches Gefüge hoher Festigkeit und Zähigkeit, sodaß die Anforderungen bisheriger Vorschriften für Betonstahl erfüllt oder übertroffen werden.

Eine bevorzugte Zusammensetzung des erfindungsgemäß hergestellten Betonstahls ist bei Anwendung des Werkstoffes 1.4003 nach DIN EN 10088 gegeben.

Weiter ist bei entsprechender Steuerung der Walz- und Kühlparameter ein höherfester nichtrostender Betonstahl mit Re ≥ 600 N/mm² (= Bst 600), einer Zugfestigkeit Rm ≥ 750 N/mm² und einer Bruchdehnung A₁₀ ≥ 10 % herstellbar.

Bei Anwendung höherer Nickelgehalte bei ferritisch-martensitischen bzw. martensitischen Chromstählen und entsprechender Steuerung der Walz- und Kühlparameter ist sogar ein hochfester nichtrostender Betonstahl mit Re ≥ 700N/mm² (= BSt 700), einer Zugfestigkeit Rm ≥ 900N/mm² und einer Bruchdehnung A₁₀ ≥ 8% herstellbar.

Die beschriebenen Stähle mit "normaler" Festigkeit sowie die höherfesten und hochfesten Betonstähle sind insbesondere auch für die Bewehrung von Porenbeton bzw. Leichtbeton verwendbar.

Die erfindungsgemäß hergestellten nichtrostenden Betonstähle weisen die gleiche Schweißbarkeit und Korrosionsbeständigkeit auf wie ein geglühter und kaltumgeformter Betonstahl gleicher chemischer Zusammensetzung.

Weitere Einzelheiten, Merkmale und Vorteile der Erfindung ergeben sich aus den nachfolgenden Angaben in den Patentansprüchen.

## Patentansprüche

1. Verfahren zur Herstellung nichtrostenden, ferritischen bzw. ferritisch-martensitischen Betonstahls nach DIN 488 T1 mit folgender Zusammensetzung in Gew.%:
| | |
|---|---|
| Cr | 10,5 - 14,0 % |
| Ni | 0,01 - 4,0% |
| Mn | 0,01 - 3,0 % |
| Mo | 0,01 - 2,0% |
| Cu | 0,01 - 2,0 % |
| C | ≤ 0,03 % |
| N | ≤ 0,03 %, vorzugsweise Summe C + N ≤ 0,03 %, |
| Ti | ≤ 0,2% |
Si, P, S inneihalb der üblichen Grenzen für Verunreinigungen
Rest Fe und allenfalls weitere Verunreinigungen,
**dadurch gekennzeichnet, dass** der Stahl aus der Endwalztemperatur im Temperaturgebiet γ oder γ + α so abgekühlt wird, dass mindestens teilweise Martensit entsteht.

2. Verfahren nach Anspruch 1
**dadurch gekennzeichnet, dass** der abgekühlte Stahl im Temperaturbereich von 650 - 720°C angelassen wird.

3. Verfahren nach Anspruch 1 oder 2,
**gekennzeichnet durch** folgende Eigenschaften eines höherfesten Betonstahls
Streckgrenze Rₑ ≥600N/mm²
Zugfestigkeit Rₘ ≥ 750N/mm²
Bruchdehnung A₁₀ ≥ 10 %.

4. Verfahren nach Anspruch 1 oder 2,
**gekennzeichnet durch** folgende Eigenschaften eines hochfesten Betonstahls
Streckgrenze Rₑ ≥ 700N/mm²
Zugfestigkeit Rₘ ≥ 850N/mm²
Bruchdehnung A₁₀ ≥ 8 %.

5. Verfahren nach den Ansprüchen 1 und 3,
**dadurch gekennzeichnet, dass** das Anlassen im Temperaturbereich von 600-660°C erfolgt

6. Verfahren nach den Ansprüchen 1 und 4,
**dadurch gekennzeichnet, dass** das Anlassen im Temperaturbereich von 550-600°C erfolgt.

## Claims

1. Procedure for the production of a rust-resistant ferritic or ferritic-martensitic constructional steel according to DIN 488 T1 having the following composition, in wt%:
| | |
|---|---|
| Cr | 10.5-14.0 |
| Ni | 0.01-4,0 |
| Mn | 0.01-3.0 |
| Mo | 0.01-2.0 |
| Cu | 0.01-2.0 |
| C | ≤0.03 |
| N | ≤0.03, preferably sum of C + N ≤0.03 |
| Ti | ≤0.2 |
Si, P, S within the usual impurity limits
balance Fe and, perhaps, other impurities
**characterized in that** the steel is cooled from the final rolling temperature in the temperature region γ or γ + α so that, partly at least, martensite develops.

2. Procedure to Claim 1
**characterized in that** the cooled steel is tempered in the temperature range of 650-720°C.

3. Procedure to Claim 1 or 2
**characterized in that** the steel has the following properties of a higher-strength constructional steel:
yield point Rₑ ≥600N/mm²
tensile strength Rₘ ≥750N/mm²
breaking elongation A₁₀ ≥10%.

4. Procedure to Claim 1 or 2
**characterized in that** the steel has the following properties of a high-strength constructional steel:
yield point Rₑ ≥700N/mm²
tensile strength Rₘ ≥850N/mm²
breaking elongation A₁₀ ≥8%.

5. Procedure to Claims 1 and 3
**characterized in that** tempering is carried out in the temperature range of 600-660°C.

6. Procedure to Claims 1 and 4
**characterized in that** tempering is carried out in the temperature range of 550-600°C.

## Revendications

1. Procédé de production d'un acier de construction ferritique ou ferritique-martensitique inoxydable selon DIN 488 T1 avec la composition suivante indiquée en % en poids :
| | |
|---|---|
| Cr | 10,5 - 14,0% |
| Ni | 0,01 - 4,0 % |
| Mn | 0,01 - 3,0% |
| Mo | 0,01 - 2,0% |
| Cu | 0,01 - 2,0% |
| C | ≤ 0,03 % |
| N | ≤ 0,03 %, de préférence, la somme C + N ≤ 0,03 %, |
| Ti | ≤0,2% |
Si, P, S dans les limites habituelles des impuretés
du reste Fe et, tout au plus, d'autres impuretés,
**caractérisé par le fait que** le refroidissement de l'acier à partir de la température finale de laminage se fait dans le domaine de température γ ou γ + α de façon à ce que de la martensite soit formée au moins partiellement.

2. Procédé selon la revendication 1,
**caractérisé par le fait qu'**on fait revenir l'acier refroidi à des températures comprises entre 650 et 720° C.

3. Procédé selon les revendications 1 ou 2,
**caractérisé par** les caractéristiques d'un acier à résistance élevée ci-dessous :
limite élastique Rₑ ≥ 600 N/mm²
résistance à la traction Rₘ ≥ 750 N/mm²
allongement à la rupture A₁₀ ≥ 10 %.

4. Procédé selon les revendications 1 ou 2,
**caractérisé par** les caractéristiques d'un acier à résistance très élevée comme suit :
limite élastique Rₑ ≥ 700 N/mm²
résistance à la traction Rₘ ≥ 850 N/mm²
allongement à la rupture A₁₀ ≥ 8 %.

5. Procédé selon les revendications I et 3,
**caractérisé par le fait que** le revenu se fait à des températures comprises entre 600 et 660° C.

6. Procédé selon les revendications 1 et 4,
**caractérisé par le fait que** le revenu se fait à des températures comprises entre 550 et 600° C.
